# EUROPÄISCHE PATENTSCHRIFT

(11) **EP 1 419 314 B1**
(45) Veröffentlichungstag und Bekanntmachung des Hinweises auf die Patenterteilung: **06.06.2007**
(21) Anmeldenummer: 02748600.0
(22) Anmeldetag: 19.06.2002
(51) Int. Cl.: F02M 61/16, C23C 8/22

(54) **KRAFTSTOFFEINSPRITZVENTIL FÜR BRENNKRAFTMASCHINEN UND EIN VERFAHREN ZUR HERSTELLUNG DESSELBEN**
FUEL INJECTION VALVE FOR INTERNAL COMBUSTION ENGINES AND A METHOD FOR MANUFACTURING SAID VALVE
SOUPAPE D'INJECTION DE CARBURANT POUR MOTEURS A COMBUSTION INTERNE ET PROCEDE DE FABRICATION DE LADITE SOUPAPE

(30) Priorität: 11.08.2001 DE 10139620
(43) Veröffentlichungstag der Anmeldung: 19.05.2004
(73) Patentinhaber: ROBERT BOSCH GMBH, 70442 Stuttgart (DE)
(72) Erfinder: LIEDTKE, Dieter, 71636 Ludwigsburg (DE); HOCH, Alfred, 97500 Ebelsbach (DE); WOLF, Franz, 96050 Bamberg (DE)
(86) Internationale Anmeldenummer: PCT/DE2002/002239
(87) Internationale Veröffentlichungsnummer: WO 2003/016708

(56) Entgegenhaltungen:
- EP-A- 0 512 254
- DE-A- 3 536 452
- US-A- 4 201 600
- PATENT ABSTRACTS OF JAPAN vol. 011, no. 191 (M-600), 19. Juni 1987 (1987-06-19) -& JP 62 017364 A (NIIGATA ENG CO LTD), 26. Januar 1987 (1987-01-26)

## Beschreibung

### Stand der Technik

Aus dem Stand der Technik sind verschiedene Verfahren zum Härten von Stahl bekannt. Hierdurch soll die Verschleißfestigkeit und die Beständigkeit des Werkstoffs und seine Bearbeitbarkeit beeinflusst werden. Ein Beispiel hierfür ist das sogenannte Aufkohlen, bei dem Kohlenstoff in die oberflächennahen Schichten des Werkstücks eingebracht wird. Ein diesbezügliches Verfahren wird beispielsweise in der Schrift US 4 836 864 beschrieben. Weitere Möglichkeiten sind das Nitrieren von Stählen, bei dem Stickstoff in die oberflächennahen Schichten des Werkstücks eingebracht wird (siehe DE 3 536 452 A). Auch bei Kraftstoffeinspritzventilen, wie sie vorzugsweise für selbstzündende Brennkraftmaschinen verwendet werden und beispielsweise in der DE 196 18 650 A1 beschrieben sind, ist der Einsatz solch gehärteter und behandelter Stähle bekannt, um die Lebensdauer der Stähle zu verlängern. Im Rahmen der Weiterentwicklung der Motoren wird durch Leistungssteigerung oder Erhöhung der Bremsleistung insbesondere bei Nutzfahrzeugen die Temperaturbelastung der Kraftstoffeinspritzventile und damit des Nadelsitzes im Ventilkörper weiter zunehmen. Die bisher verwendeten Einsatzstähle und die dafür verwendeten Härtungsmethoden reichen für diese Anwendungen nicht mehr aus.

### Vorteile der Erfindung

Das erfindungsgemäße Kraftstoffeinspritzventil für Brennkraftmaschinen nach der Gattung des Patentanspruchs 1 weist demgegenüber den Vorteil auf, dass der Ventilkörper bis zu hohen Temperaturen form- und verschleißbeständig ist und so für die Anwendung bei allen Betriebspunkten einer Brennkraftmaschine geeignet ist. Der Ventilkörper des Kraftstoffeinspritzventils besteht aus einem hochlegierten Warmarbeitsstahl, der durch ein Aufkohlverfahren gehärtet worden ist. Durch die Kombination des hochlegierten Warmarbeitsstahls mit einem geeigneten Aufkohlverfahren addieren sich die Vorteile von Material und Härtverfahren positiv. Man erhält eine deutliche Steigerung der Schwingfestigkeit des hochlegierten Stahls durch eine reduzierte Kerbwirkung beim Einsatz, eine Reduzierung der Abträge bei der anschließenden Schleifbearbeitung an den Funktionsgeometrien und eine Reduzierung der notwendigen Ausgangshärte des Ventilkörpers und damit eine verbesserte Bearbeitbarkeit sowie eine Reduzierung der Kavitationsempfindlichkeit im Ventilkörper, insbesondere im Bereich des Ventilsitzes.

In einer vorteilhaften Ausgestaltung des Gegenstandes der Erfindung ist der Warmarbeitsstahl bis zu einer Temperatur von 450 °C form- und verschleißbeständig. Hierdurch ist das Kraftstoffeinspritzventil für den einen Einsatz bei allen möglichen Betriebspunkten der Brennkraftmaschine geeignet.

In einer vorteilhaften Ausgestaltung der Erfindung besteht der hochlegierte Warmarbeitsstahl zumindest näherungsweise aus 0,4 % Kohlenstoff, 5 % Chrom, 1 % Molybdän und sonstigen metallischen und nicht metallischen Elementen in Spuren von insgesamt weniger als 1 %, wobei der zu 100 % fehlende Anteil Eisen ist. Derartige Stähle, wie z.B. X 40 CrMo V 51, sind handelsüblich und können ohne weiteren Aufwand zum Einsatz kommen.

In einer weiteren vorteilhaften Ausgestaltung ist das Aufkohlverfahren ein Gasaufkohlverfahren. Durch das Aufkohlen wird eine sonst nötige aufwendige Nachbearbeitung überflüssig.

Das erfindungsgemäße Verfahren zur Herstellung eines Ventilkörpers, der Teil eines Kraftstoffeinspritzventils für Brennkraftmaschinen ist, weist den Vorteil auf, dass der Ventilkörper durch die Behandlung für den Einsatz im Brennraum einer Brennkraftmaschine die notwendige Warmfestigkeit aufweist. Hierzu wird der Ventilkörper in einer Gasatmosphäre, die einen Kohlenwasserstoff enthält, aufgekohlt und anschließend bei einer Temperatur von etwa 900 °C im Vakuum, höchstens jedoch bei einem Druck von 100 Pa, wärmebehandelt. Durch die Kombination dieser beiden Verfahrensschritte bei einem hochlegierten Warmarbeitsstahl kann eine optimale Härtung und Verschleißfestigkeit des hochlegierten Warmarbeitsstahl erreicht werden, so dass dieser auch bei Temperaturen, wie sie unter extremen Belastungen im Brennraum einer selbstzündenden Brennkraftmaschine auftreten, verwendbar bleibt.

In einer vorteilhaften Ausgestaltung des Verfahren wird das Aufkohlen bei einem Druck von weniger als 100 kPa stattfinden. Durch dieses Unterdruckaufkohlverfahren erhält man insbesondere eine Verminderung der Bildung von Randoxidationen, die festigkeitsvermindernd sind.

### Zeichnung

In der Zeichnung ist ein Kraftstoffeinspritzventil im Längsschnitt als Beispiel für einen gehärteten Ventilkörper dargestellt.

### Beschreibung des Ausführungsbeispiels

Das in Figur 1 dargestellte Kraftstoffeinspritzventil weist einen Ventilkörper 1 auf, in dem in einer Bohrung 3 eine Ventilnadel 5 längsverschiebbar angeordnet ist. Am brennraumseitigen Ende der Bohrung 3 ist ein im wesentlichen konischer Ventilsitz 9 ausgebildet, in dem wenigstens eine Einspritzöffnung 11 ausgebildet ist, die die Bohrung 3 mit dem Brennraum der Brennkraftmaschine verbindet. Die Ventilnadel 5 weist einen Führungsabschnitt 15 auf, mit dem sie in einen führenden Abschnitt 23 der Bohrung 3 dichtend geführt ist. In Richtung des Ventilsitzes 9 verjüngt sich die Ventilnadel 5 unter Bildung einer Druckschulter 13 und geht in einen im Durchmesser verminderten Schaftabschnitt 17 über. An ihrem Ende ist an der Ventilnadel 5 eine im wesentlichen konische Ventildichtfläche 7 ausgebildet, die mit dem Ventilsitz 9 zusammenwirkt und so bei Anlage am Ventilsitz 9 die wenigstens eine Einspritzöffnung 11 gegenüber der Bohrung 3 verschließt.

Auf Höhe der Druckschulter 13 ist durch eine radiale Erweiterung der Bohrung 3 ein Druckraum 19 ausgebildet, der über einen Zulaufkanal 25 mit Kraftstoff unter hohem Druck befüllt werden kann. Der Druckraum 19 setzt sich dem Ventilsitz 9 zu als Ringkanal 21 fort, der den Schaftabschnitt 17 der Ventilnadel 3 umgibt. Auf diese Weise fließt der Kraftstoff aus dem Zulaufkanal 25 durch den Druckraum 19 und den Ringkanal 21 bis zum Ventilsitz 9 und, falls die Ventildichtfläche 7 vom Ventilsitz 9 abgehoben ist, durch die Einspritzöffnungen 11 in den Brennraum der Brennkraftmaschine.

Die Ventilnadel 5 wird durch das Verhältnis der hydraulischen Kräfte auf die Druckschulter 13 und die Ventildichtfläche 7 einerseits und einer Schließkraft andererseits gesteuert, welche auf das brennraumabgewandte Ende der Ventilnadel 5 einwirkt und die Ventilnadel 5 in Richtung des Ventilsitzes 9 beaufschlagt. Ein möglicher Betriebszustand des Kraftstoffeinspritzventils ist der, dass die Schließkraft auf die Ventilnadel 5 konstant bleibt, während sich der Kraftstoffdruck im Druckraum 19 und im Ringkanal 21 durch nachgeführten Kraftstoff aus dem Zulaufkanal 25 ändert. Durch den Kraftstoffdruck im Druckraum 19 und im Bereich des Ventilsitzes 9 erfährt die Ventilnadel 5 eine hydraulische Kraft, die vom Ventilsitz 9 weggerichtet ist. Ist diese hydraulische Kraft größer als die Schließkraft auf die Ventilnadel 5, so bewegt sich diese vom Ventilsitz 9 weg und hebt somit mit der Ventildichtfläche 7 vom Ventilsitz 9 ab. Unterschreitet der Druck im Druckraum 19 einen bestimmten Schwelldruck, so überwiegt die Schließkraft auf die Ventilnadel 5 und sie bewegt sich wieder in Richtung des Ventilsitzes 9, bis die Ventildichtfläche 7 die wenigstens eine Einspritzöffnung 11 erneut verschließt.

Durch die Längsbewegung der Ventilnadel 5 und das relativ harte Aufsetzen der Ventilnadel 5 auf den Ventilsitz 9 ergeben sich im Bereich des Ventils 9 hohe Kräfte auf den Ventilkörper 1. Darüber hinaus ergibt sich durch die Längsbewegung der Ventilnadel 5 im führenden Abschnitt 23 der Bohrung 3 Reibungsverluste zwischen der Ventilnadel 5 und der Wand der Bohrung 3, was bei einem weichen Material des Ventilkörpers 1 zu einem unzulässig hohen Verschleiß führen kann. Um die Härte und damit die Verschleißfestigkeit zu erhöhen, verwendet man für den Ventilkörper 1 einen sogenannten Warmarbeitsstahl, der zu den Werkzeugstählen gehört. Besonders vorteilhaft hat sich die Verwendung von hochlegierten Warmarbeitsstählen erwiesen, wie beispielsweise des Stahls X 40 CrMoV 51. Dieser hochlegierte Warmarbeitsstahl kann Arbeitstemperaturen von bis zu 450 °C ausgesetzt werden, ohne dabei an Härte und damit an Verschleißfestigkeit zu verlieren. Um jedoch die erforderlichen Qualitätsanforderungen für Kraftstoffeinspritzventile zu erreichen, muss die Oberfläche des Ventilkörpers 1 zusätzlich gehärtet werden. Hierzu wird in die oberflächennahen Schichten des Ventilkörpers 1 Kohlenstoff in einem sogenannten Aufkohlverfahren eingebracht, wodurch die Oberfläche härtbar wird. Ein mögliches Aufkohlverfahren ist das Gasaufkohlverfahren, bei dem der Stahl bei einer Temperatur von 900 °C bis 1000 °C einer Atmosphäre aus Kohlenwasserstoffen und chemisch inerten Gasen, wie beispielsweise Stickstoff (N₂), ausgesetzt wird. Dabei diffundiert der Kohlenstoff in die oberflächennahen Schichten des Ventilkörpers 1 ein, so dass dort der Kohlenstoffgehalt ansteigt. Die Einhärtungstiefen betragen hierbei 0,3 bis 4 mm. Durch das Aufkohlen wird der Werkstoff härtbar, was durch ein anschließendes Heizen im Vakuumofen durchgeführt wird. Hierbei wird das Werkstück, in diesem Fall der Ventilkörper 1, auf ca. 800 °C erwärmt, wobei in dem Härtungsofen weitgehend Vakuum herrscht, auf jeden Fall ein Druck von weniger als 100 Pa.

Der Vorteil dieses Härtungsverfahrens des Ventilkörpers 1 besteht in der Kombination eines hochlegierten Warmarbeitsstahls mit einem Gasaufkohlverfahren, das mit Unterdruck arbeitet, also bei einem Druck von weniger als 100 kPa. Hierdurch addieren sich die Vorteile des Warmarbeitsstahls mit denen des Aufkohl- und Härtverfahrens. Man erhält eine deutliche Steigerung der Schwingfestigkeit des hochlegierten Stahls durch reduzierte Kerbwirkung beim Einsatz des Unterdruckaufkohlverfahrens, da Randoxidationen vermieden werden. Gleichzeitig erhält man eine Reduzierung der Abträge bei der anschließenden Schleifbearbeitung an den Funktionsgeometrien, da die Einspritzöffnung 11 durch hydroerosives Schleifen nachbearbeitet wird.

Ein weiterer Vorteil ist die Reduzierung der notwendigen Ausgangshärte des Kraftstoffeinspritzventils und damit eine verbesserte Bearbeitbarkeit nach der Wärmebehandlung des Ventilkörpers 1. Man erhält auch eine Reduzierung der Kavitationsempfindlichkeit der Oberflächen speziell im Zulaufbohrungs- und Nadelsitzbereich des Ventilkörpers 1.

Neben dem hochlegierten Warmarbeitsstahl X 40 CrMoV 51 können auch andere hochlegierte Warmarbeitsstähle verwendet werden, die einen Kohlenstoffgehalt von 0,3 bis 0,5 % aufweisen.

## Patentansprüche

1. Kraftstoffeinspritzventil für Brennkraftmaschinen mit einem Ventilkörper (1) und wenigstens einer darin ausgebildeten Einspritzöffnung (11), durch die gesteuert durch eine Ventilnadel (5), die mit einem im Ventilkörper (1) ausgebildeten Ventilsitz (9) zusammenwirkt, Kraftstoff in den Brennraum der Brennkraftmaschine eingespritzt werden kann, wobei der Ventilkörper (1) aus einem Stahl besteht, **dadurch gekennzeichnet, dass** der Stahl ein hochlegierter Warmarbeitsstahl ist, der durch ein Aufkohlverfahren gehärtet worden ist.

2. Kraftstoffeinspritzventil nach Anspruch 1, **dadurch gekennzeichnet, dass** der Warmarbeitsstahl bis zu einer Temperatur von 450 °C form- und verschleißbeständig ist.

3. Kraftstoffeinspritzventil nach Anspruch 2, **dadurch gekennzeichnet, dass** der Warmarbeitsstahl zumindest näherungsweise 0,4 % Kohlenstoff, 5 % Chrom, 1 % Molybdän und sonstige metallische und nicht metallische Elemente in Spuren von insgesamt weniger als 1 % enthält, wobei der zu 100 % fehlende Anteil Eisen ist.

4. Kraftstoffeinspritzventil nach Anspruch 1, **dadurch gekennzeichnet, dass** das Aufkohlverfahren ein Gasaufkohlverfahren ist.

5. Verfahren zur Herstellung eines Ventilkörpers (1), der Teil eines Kraftstoffeinspritzventils für Brennkraftmaschinen ist und aus einem hochlegierten Warmarbeitsstahl vorgefertigt ist, **gekennzeichnet durch** folgende Verfahrensschritte:
- Aufkohlen des Ventilkörpers in einer Gasatmosphäre, die einen Kohlenwasserstoff enthält,
- Wärmebehandlung des Ventilkörpers bei einer Temperatur von 900 bis 1000 °C bei einem Druck von weniger als 100 Pa.

6. Verfahren nach Anspruch 5, **dadurch gekennzeichnet, dass** das Aufkohlen bei einem Druck von weniger als 100 kPa stattfindet.

## Claims

1. Fuel injection valve for internal combustion engines, with a valve body (1) and with at least one injection port (11) which is formed therein and through which, under the control of a valve needle (5) which cooperates with a valve seat (9) formed in the valve body (1), fuel can be injected into the combustion space of the internal combustion engine, the valve body (1) consisting of a steel, **characterized in that** the steel is a high-alloy hot-work steel which has been hardened by means of a carburizing method.

2. Fuel injection valve according to Claim 1, **characterized in that** the hot-work steel is dimensionally stable and wear-resistant up to a temperature of 450°C.

3. Fuel injection valve according to Claim 2, **characterized in that** the hot-work steel contains at least approximately 0.4% carbon, 5% chrome, 1% molybdenum and other metallic and non-metallic elements in traces of, overall, less than 1%, the fraction making up 100% being iron.

4. Fuel injection valve according to Claim 1, **characterized in that** the carburizing method is a gas-carburizing method.

5. Method for producing a valve body (1) which is part of a fuel injection valve for internal combustion engines and which is manufactured from a high-alloy hot-work steel, **characterized by** the following method steps:
- carburization of the valve body in a gas atmosphere which contains a hydrocarbon,
- heat treatment of the valve body at a temperature of 900 to 1000°C under a pressure of less than 100 Pa.

6. Method according to Claim 5, **characterized in that** carburization takes place under a pressure of less than 100 kPa.

## Revendications

1. Injecteur de carburant pour moteurs à combustion interne comportant un corps de soupape (1) et au moins une ouverture d'injection (11) formée dans celui-ci à travers laquelle du carburant, commandé par une aiguille d'injecteur (5) qui coopère avec un siège de soupape (9) formé dans le corps de soupape (1), peut être injecté dans la chambre de combustion du moteur à combustion interne, le corps de soupape (1) étant en acier,
**caractérisé en ce que**
l'acier est un acier pour travail à chaud fortement allié qui a été durci par un procédé de cémentation.

2. Injecteur de carburant selon la revendication 1,
**caractérisé en ce que**
l'acier pour travail à chaud est résistant à la déformation et à l'usure jusqu'à une température de 450 °C.

3. Injecteur de carburant selon la revendication 2,
**caractérisé en ce que**
l'acier pour travail à chaud contient au moins approximativement 0,4 % de carbone, 5 % de chrome, 1 % de molybdène et d'autres éléments métalliques et non métalliques sous forme de traces dans l'ensemble inférieurs à 1 %, la proportion manquante à concurrence de 100 % étant le fer.

4. Injecteur de carburant selon la revendication 1,
**caractérisé en ce que**
le procédé de cémentation est un procédé de cémentation au gaz.

5. Procédé de fabrication d'un corps de soupape (1), qui fait partie d'un injecteur de carburant pour moteurs à combustion interne et est préfabriqué à partir d'un acier pour travail à chaud fortement allié,
**caractérisé par**
les étapes de procédé suivantes :
- cémentation du corps de soupape dans un milieu gazeux qui contient un hydrocarbure,
- traitement thermique du corps de soupape à une température de 900 à 1000 °C avec une pression inférieure à 100 Pa.

6. Procédé selon la revendication 5,
**caractérisé en ce que**
la cémentation a lieu à une pression inférieure à 100 kPa.
